# EUROPÄISCHE PATENTSCHRIFT

(11) **EP 0 602 347 B1**
(45) Veröffentlichungstag und Bekanntmachung des Hinweises auf die Patenterteilung: **14.05.1997**
(21) Anmeldenummer: 93116941.1
(22) Anmeldetag: 20.10.1993
(51) Int. Cl.: C23C 8/06

(54) **Verfahren zum Spülen und Rekonditionieren von Transfersystemen**
Process for flushing and reconditioning of transfer systems
Procédé pour le balayage et le reconditionnement de systèmes de transfert

(30) Priorität: 18.12.1992 DE 4242967
(43) Veröffentlichungstag der Anmeldung: 22.06.1994
(73) Patentinhaber: MESSER GRIESHEIM GMBH, D-60547 Frankfurt (DE)
(72) Erfinder: Eschwey, Manfred, Dr., D-40489 Düsseldorf (DE); Klebe, Ulrich, D-47647 Kerken / Aldekerk (DE); Schram, Jürgen, Dr., D-47798 Krefeld (DE)

(56) Entgegenhaltungen:
- EP-A- 0 168 609
- EP-A- 0 504 621
- EP-A- 0 512 782
- US-A- 4 475 958

## Beschreibung

Die Erfindung betrifft ein Verfahren zum Spülen von passivierten Transfersystemen für korrosive gasförmige Prozeßmedien nach dem Oberbegriff des Anspruches 1.

Die Standzeit und Betriebssicherheit von Transfersystemen für korrosive i.d.R. gasförmige Medien, wie sie z.B. im Rahmen einer modernen Halbleiterfertigung eingesetzt werden (HCl, Cl₂, HF, HBr, NH₃ usw.) hängen häufig davon ab, inwieweit Korrosionsvorgänge verhindert werden können. Hierbei steht nicht nur die Standzeit im Vordergrund, sondern es geht vor allem auch um eine deutliche Verringerung der Kontamination der Prozeßmedien durch kritische Schwermetalle, die durch Korrosionsprozesse, z.B. in Rohrleitungssystemen mobilisiert werden und anschließend in hochsensible Anlagenteile oder Produkte gelangen können. Solche passivierbaren Transfersysteme bestehen üblicherweise aus metallischen Werkstoffen. In der Regel sind dies Stähle mit austenitischem Gefüge, wie austenitische Edelstähle bzw. austenitischen Gefügeanteilen, wie Austenit-Ferrite oder CrNi-Legierungen, CuNi-Legierungen oder dergleichen, deren begrenzte Beständigkeit gegenüber korrosiven Medien einzig und allein auf der Ausbildung dichter homogener Passivschichten von ca. 10µm beruht.

Bis heute stehen vielfältige Methoden zur Verbesserung der Korrosionsbeständigkeit dieser passivierbaren Werkstoffe zur Verfügung.
Hierzu gehören:
- Veränderung der Werkstoffzusammensetzung
- Aufbau einer besonders widerstandsfähigen Passivschicht vor dem Ersteinsatz durch Sauerstoff mit Ozonbeimengungen (EP-A-0 504 621) oder Fluor
- Verbesserung der Oberflächengüte z.B. durch Elektropolitur
- Günstigeres Freispülverhalten von Rohrleitungen und Komponenten durch minimierte Toträume
- Verzicht auf kaltverformte Teile.

Medienseitig versucht man die Korrosion durch intensives Trocknen und Spülen der passivierbaren Werkstoffoberflächen der Transfersysteme mit einem im wesentlichen sauerstofffreien und trockenen Spülgas (EP-A-0 512 782) und durch verschärfte Anforderungen an die korrosiven in der Regel gasförmigen Medien, vor allem hinsichtlich deren Feuchtgehalte wie z.B. in HCl zu verhindern.

Insgesamt muß allerdings festgehalten werden, daß im Zusammenwirken sämtlicher Maßnahmen zwar eine deutliche Verbesserung der Standzeit erreichbar erscheint und z.T. auch realisiert wurde; allein die prinzipiellen Schwächen, passivierbarer z.B. austenitischer Werkstoffe gegenüber halogeninduzierten Korrosionsformen oder mit diesen vergleichbaren Korrosionsformen wie sie z.B. bei dem korrosiven Medium NH₃ entstehen, konnten nicht beseitigt werden, da korrosionsfördernde Fehlstellen im Gefügeaufbau nie gänzlich auszuschließen sind. Diese korrosionsfördernden Fehlstellen im Gefügeaufbau entstehen auf Grund der Wechselwirkung von Passivschichten mit korrosiven Medien, z.B. mit HCl. Eine einwandfrei passivierte und getrocknete Oberfläche eines austenitischen Werkstoffes besteht aus einer dichten, sehr dünnen, homogenen Metalloxidschicht die hauptsächlich Chromoxide aufweist. Unter den technisch realisierbaren Trocknungsbedingungen ist diese Schicht zumindest mit einer monomolekularen Wasserschicht bedeckt (Fig.2/I). Kommt diese Schicht in Kontakt mit trockenem gasförmigen Chlorwasserstoff, so wird zunächst diese Wasserschicht abgetragen. Die Triebkraft dieser Reaktion ist die enorme Hydratisierungstendenz von HCl. Anschließend wird die ursprüngliche, reinoxidische Passivschicht in ein Gemisch aus Metallchloriden und Oxiden umgewandelt. Die Eisen- und Chromoxide sind dabei gegenüber dem korrosiven Medium HCl, insbesondere bei hohem HCl-Überschuß nur kinetisch nicht aber thermodynamisch stabil. Man nennt diesen Vorgang, der sich unter Sauerstoffausschluß vollzieht, Säurekorrosion (Fig.2/II). Die resultierende Metallhalogenoxidschicht verhindert eine weitere Auflösung des Metalls. Muß allerdings das Transfersystem oder Teile davon freigespült werden (z.B. bei Wartungsarbeiten oder bei Flaschenwechsel), so kann entsprechend der Intensität des eingeleiteten Spülvorgangs mit einem inerten Gas nur der an der Oberfläche adsorbierte Chlorwasserstoff abgetrieben werden. Einmal gebildete Metallhalogenide lassen sich - da im Werkstoffgefüge fest verankert - durch einfaches Spülen, auch mit noch so trockenem Stickstoff nicht entfernen Fig.2/III). Kommt jetzt Luft als weiteres Medium hinzu (Sauerstoffkorrosion) - wird in Umkehrung der Metallhalogenidbildung die Passivschicht durch Hydrolyse und Oxidation rekonstruiert. Allerdings entsteht hierbei hydratisierter Chlorwasserstoff (Salzsäure), der zu einem "imperfekten" Aufbau der Passivschicht und damit zu schwerwiegenden Korrosionsfolgeschäden führt (Sauerstoffkorrosion Fig.2/IV). Die Korrosionsprodukte - in der Hauptsache Schwermetallchloride und Oxydchloride, die ihrerseite starke Korrosionspromotoren darstellen - sind flüchtig bzw. liegen z.T. in Aerosolform vor: Sie sind daher filtergängig. Bei der Wiederinbetriebnahme des Gasversorgungssystems können sie in hochsensible Anlagenteile gelangen.

Der Erfindung liegt daher die Aufgabe zugrunde, ein Verfahren zum Spülen und Rekonditionieren von Transfersystemen für korrosive Medien aus passivierbaren Werkstoffen zu schaffen, das es ermöglicht, die Standzeit der Transfersysteme zu erhöhen und die Kontamination der Medien zu verringern.

Ausgehend von dem im Oberbegriff berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.
Es hat sich überraschend gezeigt, daß durch den Einsatz von Spülmedien, die Sauerstoff und/oder Ozon und/oder Wasserdampf enhalten eine entscheidende Reduzierung des Schwermetallaustrags von Transfersystemen für korrosive Medien realisieren läßt, weil eine Rückbildung der durch ein korrosives gasförmiges Medium aktivierten Oberfläche in den ursprünglichen passivierten Zustand bewirkt wird. Diese prinzpielle Änderung der Vorgehensweise bei diesen Spül- und Konditionierungsschritten, während des Betriebes eines Transfersystems für korrosive Medien ist insofern überraschend, da der Stand der Technik auf den Einsatz immer reinerer, d. h. trockener und sauerstofffreier Spülmedien abhebt.

Durch das erfindungsgemäße Spülen mit sauerstoff- und/oder ozon- und/oder wasserdampfhaltigen Spülgasen wird das Metallhalogenid mittels des Wasserdampfes in das entsprechende Hydroxid überführt. Der gebildete Halogen-Wasserstoff wird durch Hydratbildung abgeführt. Danach wird das Hydroxid mittels des trockenen Sauerstoffs oder Ozons in eine stabile passive Oxydschicht umgewandelt.

Die bevorzugten Bereiche für die erfindungsgemäßen Beimischungen O₂ erstrecken sich von 0.1 % bis 100 % und/oder von O₃ von 0.1 bis 100 g/m³ und/oder von Wasserdampf von 10ppm bis 100 %.

Durch das Spülgas Luft werden in besonders wirtschaftlicher Weise diese Vorteile erreicht.

Das Rekonditionieren der Metallhalogenid-Oberflächen kann durch eine ein- oder zweistufige Verfahrensweise vorgenommen werden:

### Ausführungsbeispiel 1

Eine einwandfrei passivierte und getrocknete Oberfläche eines austenitischen Werkstoffes besteht aus einer dichten, sehr dünnen, homogenen Metalloxidschicht, die bei ca. 200 °C mit einer monomolekularen Wasserschicht bedeckt ist (Fig.1/I). Bei Kontakt mit einem trockenen gasförmigen halogenidhaltigen korrosiven Medium wird zunächst diese Wasserschicht abgetragen. Die Triebkraft dieser Reaktion ist die Hydratisierungstendenz von halogenidhaltigen korrosiven Medien. Anschließend wird die ursprüngliche, reinoxidische Passivschicht in ein Gemisch aus Metallhalogeniden und Oxiden umgewandelt (Fig.1/II). Die resultierende Metallhalogenoxidschicht verhindert eine weitere Auflösung des Metalls. Wird das Versorgungssystem oder Teile davon nun mit einem angefeuchteten sauerstofffreien Spülgas freigespült, werden die Metallhalogenide in die entsprechenden Hydroxide umgewandelt. Gleichzeitig wird der gebildete Halogenwasserstoff durch Hydratbildung abgeführt (Fig.1/III). Es bildet sich eine metallisch blanke Werkstoff-Oberfläche. Die Repassivierung erfolgt durch das Spülen mit einem Gasgemisch, das neben einem inerten Trägergas ein gasförmiges Oxidationsmittel wie Sauerstoff oder Ozon enthält. Hierbei werden die Hydroxide größtenteils in die stabileren Oxide des jeweiligen Metalls überführt (Fig.2/IV).

### Ausführungsbeispiel 2

Bei einer Temperatur zwischen Raumtemperatur und 400°C eines sauerstoff- und wasserdampfhaltigen Spülgases (z.B. 20 % O₂; 100ppm H₂O) wird die Metallhalogenid-Oberfläche eines passivierbaren Werkstoffes rekonditioniert. Hierbei werden die Metallhalogenide in die entsprechenden Hydroxide umgewandelt, gleichzeitig der gebildete Halogenwasserstoff durch Hydratbildung abgeführt und die Hydroxide in Oxide des jeweiligen Metalls überführt. Durch die simultan ablaufende Oberflächenreaktion wird vorteilhaft der im Ausführungsbeispiel 1 beschriebene zweistufige Prozeß durch einen einstufigen abgelöst.

Wesentlich ist in jedem Fall, daß das Spülgas ein gasförmiges Oxidationsmittel, wie Sauerstoff oder Ozon enthält, das auch direkt in der Lage ist, die Metallhalogenide zu oxidieren.

## Patentansprüche

1. Verfahren zum Spülen von passivierten Transfersystemen für korrosive, gasförmige Prozeßmedien, die eine Aktivierung der passivierten Oberflächen von Werkstoffen, wie zum Beispiel Austenite oder Austenit-Ferrite, bewirken
gekennzeichnet durch
eine Rückbildung der aktivierten Oberflächen in den passiven Zustand unter Ausschluß der Prozeßmedien während des Spülens der Transfersysteme mit einem ozon-, sauerstoff- und/oder wasserdampfhaltigen Spülgas.

2. Verfahren nach Anspruch 1,
dadurch gekennzeichnet,
daß das Spülgas Luft ist.

3. Verfahren nach Anspruch 1 oder 2,
dadurch gekennzeichnet,
daß die Temperatur des Spülgases zwischen Raumtemperatur und 400°C liegt.

4. Verfahren nach Anspruch 1 für Metallhalogenid enthaltende Oberflächen, gekennzeichnet durch eine zweistufige Verfahrensweise derart, daß zunächst das Metallhalogenid mittels eines Feuchtigkeit enthaltenden Spülgases in das entsprechende Hydroxid überführt wird, wonach das Hydroxid mittels eines trockenen, Sauerstoff oder Ozon enthaltenden Spülgases in eine stabile passive Oxidschicht umgewandelt wird.

5. Verfahren nach einem der Ansprüche 1 bis 4,
dadurch gekennzeichnet,
daß das korrosive gasförmige Medium eines aus der Gruppe HCl, Cl₂, HF, HBr, NH₃ ist.

6. Verfahren nach einem der Ansprüche 1 bis 5,
dadurch gekennzeichnet,
daß das Spülgas 0,1 bis 100 Vol.% O₂, 0,1 bis 100 g/m³ O₃ und/oder 10ppm bis 100% Wasserdampf enthält.

## Claims

1. Process for flushing passivated transfer systems for corrosive gaseous process media which effect an activation of the passivated surfaces of material such as, for example, austenites or austenite-ferrites, characterized by a re-formation of the activated surfaces into the passivated state, with exclusion of the process media during the flushing of the transfer systems with a flushing gas containing ozone, oxygen and/or steam.

2. Process according to Claim 1, characterized in that the flushing gas is air.

3. Process according to Claim 1 or 2, characterized in that the temperature of the flushing gas is between room temperature and 400°C.

4. Process according to Claim 1 for surfaces containing metal halide, characterized by a two-stage procedure in such a way that initially the metal halide is converted to the corresponding hydroxide by means of a moisture-containing flushing gas, whereupon the hydroxide is transformed into a stable passive oxide layer by means of a dry flushing gas containing oxygen or ozone.

5. Process according to one of Claims 1 to 4, characterized in that the corrosive gaseous medium belongs to the group consisting of HCl, Cl₂, HF, HBr and NH₃.

6. Process according to one of Claims 1 to 5, characterized in that the flushing gas contains 0.1 to 100% by weight of O₂, 0.1 to 100 g/m³ of O₃ and/or 10 ppm to 100% of steam.

## Revendications

1. Procédé de balayage de systèmes de transfert passivés pour des milieux de procédé, gazeux, corrosifs, qui activent la surface superficielle passivée des matières comme par exemple en austénite ou en austénite-ferrite,
caractérisé en ce qu'
on transforme de nouveau la surface superficielle activée à l'état passif en excluant les milieux de procédé pendant le balayage du système de transfert avec un gaz de balayage contenant de l'ozone, de l'oxygène et/ou de la vapeur d'eau.

2. Procédé selon la revendication 1,
caractérisé en ce que
le gaz de balayage est de l'air.

3. Procédé selon la revendication 1 ou 2,
caractérisé en ce que la température du gaz de balayage est comprise entre la température ambiante et 400°C.

4. Procédé selon la revendication 1, pour des surfaces superficielles contenant des halogénures métalliques,
caractérisé par
un procédé en deux étapes consistant tout d'abord à transformer l'halogénure métallique en un hydroxyde correspondant à l'aide d'un gaz de balayage contenant de l'humidité, puis on transforme l'hydroxyde à l'aide d'un gaz de balayage sec contenant de l'oxygène ou de l'ozone en une couche d'oxyde passivée, stable.

5. Procédé selon l'une des revendications 1 à 4,
caractérisé en ce que
le milieu gazeux corrosif est formé d'un élément choisi dans le groupe HCl, Cl₂, HF, HBr, NH₃.

6. Procédé selon l'une des revendications 1 à 5,
caractérisé en ce que
le gaz de rinçage contient entre 0,1 et 100 % en volume de O₂, entre 0,1 et 100 g/m³ d'ozone O₃ et/ou entre 10 ppm et 100 % de vapeur d'eau.
